# EUROPÄISCHE PATENTSCHRIFT

(11) **EP 0 512 201 B1**
(45) Veröffentlichungstag und Bekanntmachung des Hinweises auf die Patenterteilung: **31.07.1996**
(21) Anmeldenummer: 92102610.0
(22) Anmeldetag: 17.02.1992
(51) Int. Cl.: B22C 15/28

(54) **Verfahren zum Herstellen einer Sandform**
Process for manufacturing a sand mold
Procédé de fabrication d'un moule en sable

(30) Priorität: 02.05.1991 DE 4114362
(43) Veröffentlichungstag der Anmeldung: 11.11.1992
(73) Patentinhaber: Heinrich Wagner Sinto Maschinenfabrik GmbH, 57334 Bad Laasphe (DE)
(72) Erfinder: Grolla, Herbert, Dipl.-Ing., W-5928 Bad Laasphe (DE)
(74) Vertreter: Görg, Klaus, Dipl.-Ing.

(56) Entgegenhaltungen:
- EP-A- 0 370 966
- DE-A- 3 226 171
- GIESSEREI Bd. 76, Nr. 20, 2. Oktober 1989, D SSELDORF, DE Seiten 695 - 700 , XP53266 BOESNISCH ET AL 'Ursachen und Auswirkungen derzeitiger Entwicklungen im Formmaschinenbau' * Abbildungen 10,11 * * Tabelle 1 *

## Beschreibung

Die Erfindung bezieht sich auf ein Verfahren zum Herstellen einer Sandform in einer Formmaschine gemäß dem Oberbegriff des Patentanspruchs 1.

Es ist aus der DE-AS 12 97 818 bekannt, das Verdichten des Formsandes lediglich durch mechanische Druckkräfte über eine Preßplatte vorzunehmen.

Außerdem ist es aus der DE-AS 26 08 740 bekannt, den Formsand in Kombination durch Druckluft und eine Preßplatte zu verdichten.

Gemäß der DE-A-3 226 171 erfolgt ein Verdichten des Formsandes durch Druckstoß eines gasförmigen Mediums auf einen lose über eine Modelleinrichtung geschütteten Formsand. Vor der Auslösung des Druckstoßes wird das Poren volumen an der dem Druckstoß ausgesetzten Oberseite beispielsweise durch Aufsprühen eines Mediums oder durch mechanisches Andrücken des Formsandes mit einer Platte vermindert so daß die aktive Fläche der Oberfläche des Formsandes vergrößert und damit dem einwirkenden Gasdruckstoß eine vergrößerte Angriffsfläche geboten wird.

Es ist Aufgabe der Erfindung, bei Reduzierung der für das Herstellen der Form benötigten Zeit und somit bei erhöhter Fertigungsleistung eine größere Formhärte zu erzielen.

Diese Aufgabe wird erfindungsgemäß durch die Merkmale des Patentanspruchs 1 gelöst.

Gemäß dieser Lösung erfolgt keine Vorverdichtung durch Luftimpuls oder Luftstrom, sondern die diesbezügliche Verdichtung des Formsandes beginnt erst dann, wenn die mechanische Verdichtung des Formsandes beginnt bzw.bereits im Gange ist. Überraschenderweise ergibt sich dadurch eine größere Formhärte als bei einer Vorgehensweise, mit der zunächst durch Luftimpuls oder Luftstrom eine Vorverdichtung erfolgt und dann erst das mechanische Nachverdichten mittels einer Preßplatte oder eines Vielstempelpreßhauptes vorgenommen wird. Begleitet wird dieses bessere Formhärtenergebnis von einem geringeren Zeitaufwand zur Herstellung der Form bzw. Formhälfte, wenn die beiden Verdichtungsvorgänge nicht nacheinander vorgenommen werden, sondern einander mehr oder weniger überlappen.

Die Erfindung wird nachfolgend an Hand eines Ausführungsbeispieles näher erläutert. Es zeigt:
- Fig. 1a bis 1 d: in Folge verschiedener Einstellungen einer Formmaschine für das Sandeinfüllen (Fig. 1a), das Luftstromverdichten (Fig. 1b), das mechanische Verdichten mittels eines Vielstempelpreßhauptes (Fig. 1c) und das Trennen (Fig. 1d), wobei die Vorgänge gemäß Fig. 1b oder Fig. 1c dem Stand der Technik entsprechen, und
- Fig. 2: ein Versuchsdiagramm.

Das erfindungsgemäße Verfahren wurde im Vergleich zum Verfahren gemäß dem Stand der Technik an einer Formmaschine der Anmelderin untersucht. Diese Formmaschine kennzeichnete sich durch folgende wesentliche Daten:

| | |
|---|---|
| Formkastengröße, mm | 1200x1000x350/350 |
| Füllrahmenhöhe, mm | 350 |
| Art der Preßverdichtung Vielstempelpresse Anzahl der Preßstempel | 7x9 = 63 |
| Stempel/Abmessungen | 130x145 |
| Preßstempel-Zylinderdurchmesser | 80 |
| Preßstempel-Kolbenstangendurchmesser | 65 |
| Preßstempel-Hub max. | 390 |
| Hüftabstand zwischen den Preßstempeln | 5 mm |
| Maximaler hydraulischer Öldruck, bar | 60 |
| Druckluft-Kesselvolumen, qm | 5 |
| Luftstrom-Ventil, NW in mm | 2x150 |
| Luftdruck, bar | 5,6 |
| Ventilöffnungszeit | 0,3 sec |

Aus der Zeichnung Fig. 1 ist ein Teil der Sandformmaschine erkennbar, und zwar mit der Modellplatte 10, in der sich Durchströmöffnungen 12 befinden, dem eigentlichen Formkasten 14 sowie dem darüber befindlichen Füllkasten 16. In Fig. 1a befindet sich oberhalb der Anordnung dieser Teile, d.h. oberhalb des Füllkastens ein Sandbunker 18, aus dem heraus der Formkasten 14 und der Füllkasten 16 mit Formsand gefüllt werden. Dann wird dieser Bunker 18 weggefahren und über die Anordnung von Modellplatte 10, Formkasten 14 und Füllkasten 16 die Verdichtungseinheit gefahren, die aus einem Vielstempelpreßhaupt 20 sowie einer Luftzuführeinrichtung 22 für die Zuführung der Druckluft besteht, mit der die Verdichtung des Formsandes erfolgt. Dabei befinden sich die Preßstempel 20 in Fig. 1b in ihrer zurückgezogenen Stellung und in Fig. 1c in der unteren Preßstellung. In Fig. 1d befinden sich die einzelnen Teile in der auseinandergefahrenen Position, in der der Formkasten vom Modell getrennt ist. Zu berücksichtigen ist, daß gemäß Fig. 1b der Stand der Technik dargestellt ist, bei dem die Luftverdichtung vor dem mechanischen Verdichten erfolgt, wogegen gemäß der Erfindung das Luftverdichten erst einsetzt, wenn das mechanische Pressen bereits eingesetzt hat.

Zunächst einmal erfolgten ines Versuchs A Messungen im Zusammenhang mit einem Verfahren, gemäß dem eine Druckluftbeaufschlagung des Formsandes im Sinne eines Luftstromverdichtens und anschließend ein mechanisches Nachverdichten durch hydraulisches Pressen erfolgte. Die Versuchsreihe ergab die folgenden Meßergebnisse bei Aufbringung 4 verschiedener spezieller Preßdrücke auf den Sand durch die Preßstempel:

**Tabelle 1**

| spez. Preßdruck auf den Formsand kp/cm2 | Formhärte nach +GF+ | | Formgleichmäßigkeitsgrad % | Leistungsbedarf kW |
|---|---|---|---|---|
| | FH | s | | |
| 6 | 79 | 7,9 | 90 | 8,8 |
| 8 | 84 | 4,3 | 95 | 10,2 |
| 10 | 86 | 4,8 | 94 | 11,6 |
| 12 | 90 | 2,8 | 97 | 12,9 |

An Hand eines Versuchs B erfolgte ein Verdichten des Formsandes, indem bei beginnendem Verdichtungsvorgang durch Pressen die Beaufschlagung mit der Luft, hier Luftstrom, erfolgte. Mit dem Wegfall des Verfahrensschrittes Luftverdichtung vor dem Preßvorgang, erfolgt auch keine Vorverdichtung des Formsandes. Aus der Tabelle 2 ergeben sich die jeweiligen Meßergebnisse, wobei die Formhärten bei den verschiedenen spezifischen Preßdrücken auf den Formsand durch die mechanische Presse von 6,8 und 12 kp/qcm gegenüber dem Versuch A höhere Werte ergibt.

**Tabelle 2**

| spez. Preßdruck auf den Formsand kp/cm2 | Formhärte nach +GF+ | | Formgleichmäßigkeitsgrad % | Leistungsbedarf kW | zusätzl. Preßhub mm |
|---|---|---|---|---|---|
| | FH | s | | | |
| 6 | 82 | 9,1 | 88 | 8,8 | 2,3 |
| 8 | 88 | 4,4 | 95 | 10,2 | 1,7 |
| 12 | 91 | 3,0 | 97 | 12,9 | - |

Die Fig. 2 zeigt bei diesem Versuch die Dynamik des Ölflusses in der hydraulischen Presse für das mechanische Verdichten und des Druckes im Druckluftkessel für die Verdichtung während 1 Verdichtung gemäß dem Versuch. Mit Preßbeginn (Sekunde 1) steigt der Ölbedarf sofort auf einen Maximalwert. Er nimmt mit der Bewegung der einzelnen Stempel infolge der fortschreitenden Verdichtung des Formsandes kontinuierlich ab. Im Moment der Luftstromeinleitung (Sekunde 2) kommt es zum Druckabfall im Kessel, welcher durch die Kurve L dokumentiert wird. Zu erkennen ist auch die Dauer des Luftstromes mit ca. 0,3 sec. Damit steigt auch sofort wieder der Ölstrom an, wie die Kurve H deutlich zeigt.

Der bei Sekunde 1,5 auftretende Sprung ist damit zu erklären, daß sich nicht alle Stempel sofort und gleichmäßig in Bewegung setzen. Auch ist zu berücksichtigen, daß der Luftdruck im Kessel nicht an der Stelle der Verdichtung gemessen wurde, so daß hier eine gewisse Hysterese der Druckanzeige zu berücksichtigen ist. Erkennbar ist aber, daß das Luftverdichten deutlich nach dem Beginn des mechanischen Pressens einsetzt, woraus sich überraschenderweise bessere Härtewerte ergeben bei einem deutlichen Zeitgewinn bei der Herstellung der Formhälfte.

## Patentansprüche

1. Verfahren zum Herstellen einer Sandform in einer Formmaschine durch Einfüllen des Formsandes in einen Formkasten und Verdichten des Formsandes mit Luftbeaufschlagung und Verdichten des Formsandes durch mechanische Beaufschlagungskräfte, dadurch **gekennzeichnet**, daß das Verdichten des Formsandes mit Luftbeaufschlagung und das Verdichten des Formsandes durch mechanische Beaufschlagungskräfte einander so überlappen, daß das Verdichten des Formsandes mit Luftbeaufschlagung aus dem oberhalb des Formkastens befindlichen Kopfraum erst dann beginnt, wenn das Verdichten durch mechanische Beaufschlagungskräfte beginnt bzw. bereits im Gange ist.

2. Verfahren nach Anspruch 1, dadurch **gekennzeichnet**, daß die Luftbeaufschlagung deutlich nach dem Beginn des mechanischen Pressens erfolgt.

3. Verfahren nach Anspruch 2, dadurch **gekennzeichnet**, daß die Luftbeaufschlagung innerhalb einer Sekunde nach dem Beginn des mechanischen Pressens erfolgt.

4. Verfahren nach Anspruch 1, dadurch **gekennzeichent**, daß zugleich mit dem Formsand die der Formsandoberfläche abgewandte Fläche der mechanischen Presseinrichtung mit der Luft beaufschlagt wird.

## Claims

1. Method for the manufacture of a sand mould in a moulding machine by charging the mould sand into a mould box and compacting the mould sand by pressurising it with air and compacting the mould sand by the application of mechanical forces, characterised in that the compaction of the mould sand by pressurising it with air and the compaction of the mould sand by the application of mechanical forces overlap one another so that the compaction of the mould sand by pressurising it with air from the headroom located above the mould box begins only when the compaction by the application of mechanical forces begins or is already in progress.

2. Method according to Claim 1, characterised in that the pressurising with air takes place distinctly after the start of the mechanical pressing.

3. Method according to Claim 2, characterised in that the pressurising with air takes place within one second after the start of the mechanical pressing.

4. Method according to Claim 1, characterised in that at the same time as the mould sand, the surface of the mechanical press device facing away from the surface of the mould sand is acted on by the air.

## Revendications

1. Procédé de fabrication d'un moule en sable dans une machine de moulage, par remplissage du sable de moulage dans un châssis de moulage et compactage du sable de moulage par application d'air et compactage du sable de moulage par l'application de forces mécaniques, caractérisé en ce que le compactage du sable de moulage par l'application de l'air et le compactage du sable par l'application des forces mécaniques, se chevauchent de manière telle, que le compactage du sable de moulage par application de l'air à partir de la chambre de tête se trouvant au-dessus du châssis de moulage, ne débute que lorsque le compactage par l'application des forces mécaniques débute ou est déjà en cours.

2. Procédé selon la revendication 1, caractérisé en ce que l'application de l'air s'effectue nettement après le début de la compression mécanique.

3. Procédé selon la revendication 2, caractérisé en ce que l'application de l'air s'effectue dans un délai d'une seconde après le début de la compression mécanique.

4. Procédé selon la revendication 1, caractérisé en ce que la surface du dispositif de compression mécanique, opposée à celle dirigée vers la surface du sable de moulage, est soumise à l'application de l'air, en même temps que le sable de moulage.
